# EUROPÄISCHE PATENTSCHRIFT

(11) **EP 1 417 099 B1**
(45) Veröffentlichungstag und Bekanntmachung des Hinweises auf die Patenterteilung: **15.11.2006**
(21) Anmeldenummer: 02767282.3
(22) Anmeldetag: 31.07.2002
(51) Int. Cl.: B41C 1/14, B41N 1/24

(54) **VERFAHREN ZUM HERSTELLEN EINER DRUCKSCHABLONE FÜR SIEBDRUCK**
METHOD FOR PRODUCING A PRINTING SCREEN FOR SERIGRAPHY
PROCEDE DE PRODUCTION D'UN POCHOIR POUR SERIGRAPHIE

(30) Priorität: 14.08.2001 DE 10138816; 25.07.2002 DE 10233767
(43) Veröffentlichungstag der Anmeldung: 12.05.2004
(73) Patentinhaber: Sefar AG, 9425 Thal (CH)
(72) Erfinder: KUNZ, Werner, CH-9105 Schönengrund (CH); DENNLER, Karl, CH-9100 Herisau (CH)
(74) Vertreter: Hiebsch, Gerhard F.
(86) Internationale Anmeldenummer: PCT/EP2002/008513
(87) Internationale Veröffentlichungsnummer: WO 2003/016055

(56) Entgegenhaltungen:
- EP-A- 0 291 137
- EP-A- 1 080 883
- US-A- 3 696 742
- US-A- 5 443 677

## Beschreibung

Die Erfindung betrifft ein Verfahren zum Herstellen einer Siebdruckschablone, bei dem eine Trägerfläche beschichtet wird, nach dem Oberbegriff des Patentanspruches 1. Zudem erfasst die Erfindung ein dazu gehörendes Beschichtungssystem.

Im Siebdruck wird bei Herstellung von Druckschablonen bisher wie folgt vorgegangen:
- Spannen eines Gewebes auf einen Rahmen;
- Beschichten des Gewebes mit einer photosensitiven Emulsion;
- Belichten und Härten der Emulsionsschicht;
- Auswaschen bzw. Entfernen der nicht belichteten Flächen.

Anschließend kann gedruckt werden.

US-A-3 696 742 beschreibt ein Verfahren zum ausschließlichen Bearbeiten von Geweben aus Metalldrähten, die mit thermoplastischen, unvernetzten Materialien -- wie Polymethylmethacrylat (PMMA), Polychlortrifluorethylen (PCTFE), Polyoxymethylen (POM) -- ohne laserlichtsensitive Additive beschichtet sind.

Nach EP 0 291 137 A1 wird Metallpulver zur Erhöhung der Wärmeleitfähigkeit des Beschichtungsmaterials eingesetzt.

In der EP 1 080 883 A2 wird ein Material beschrieben, das zum Herstellen von Reliefdruckplatten speziell für den Flexodruck, verwendet wird. Dieses Material kann jedoch in dieser Modifikation -- andere Modifikationen werden nicht beschrieben -- für die Herstellung von Druckschablonen im Siebdruckbereich nicht verwendet werden, dies insbesondere bezüglich der Konsistenz und der Konzentration der Additive. Beim Einsatz von lasergravierbaren Schablonen muss auf andere Druckverfahren ausgewichen werden.

Aus US-A-5 443 677 ist eine Anlage zum Belichten von Rotationsschablonen bekannt mit einem Verfahren, bei dem Beschichtungsmaterial mittels Laserstrahl vernetzt bzw. polymerisiert wird. Hierbei wird lediglich die Filmherstellung eingespart.

Schließlich lässt JP-A-7 104 462 ein UV-vernetzbares System für Farbfilter mit einer fotosensitiven Emulsion aus Polyvinylalkohol, Russ, blauen Phthalocyaninen, gelbem Disazofarbstoff erkennen. Die Schablonenherstellung entspricht hierbei dem aus dem Stande der Technik bekannten Prinzip.

Dem Stande der Technik ist auch das Bearbeiten von Kunststoffen mit Laserstrahlen zu entnehmen, die mit speziellen Additiven wie Eisenoxid oder Russ versetzt sind.

In Kenntnis dieser Gegebenheiten hat sich der Erfinder das Ziel gesetzt, das Herstellen von Druckschablonen und das Auftragen von Werkstoffen auf ein Druckgewebe mittels entsprechendem Beschichtungsverfahren zu verbessern und gleichzeitig lasergravierbar zu gestalten. Für den Siebdruck wird vorausgesetzt, dass -- da es sich um ein Durchdruckverfahren handelt -- die Beschichtung dort, wo das Druckbild entstehen soll, vollständig abgetragen werden kann bzw. muss. Andererseits darf das Gewebe selbst nicht zerstört werden.

Zur Lösung dieser Aufgabe führt die Lehre des unabhängigen Anspruches; die Unteransprüche geben günstige Weiterbildungen an.

Erfindungsgemäß wird auf ein Siebdruckgewebe eine Beschichtungspaste aus lasergravierbarem Werkstoff in unvernetztem Zustand aufgebracht sowie anschließend einem Aushärtungs- bzw. Vernetzungsprozess unterzogen, wobei die Beschichtung auf dem Druckgewebe mittels Laserstrahlen zur Bildgebung bearbeitet bzw. ablatiert wird. Das Auftragen der Beschichtungspaste ist indirekt und kann sowohl vor als auch nach dem Spannen des Siebdruckgewebes auf den Siebdruckrahmen erfolgen. So wird beim indirekten Auftragsverfahren die Beschichtungspaste aus lasergravierbarem Werkstoff erfindungsgemäß auf eine dimensionsstabile Transferfolie aufgetragen sowie von letzterer in unvernetztem Zustand übertragen. Der Vernetzungsprozess kann demzufolge ebenfalls vor und nach dem Spannen dieses Gewebes durchgeführt werden. Ein Abtragen der Beschichtung für die Bildgebung - wie bei vorliegender Erfindung - findet beim relevanten Stand der Siebdrucktechnik nicht statt.

Das erfindungsgemäße Beschichtungsverfahren ist den Anforderungen des Siebdrucks angepasst und wird aufgeteilt in einen primären und einen sekundären Prozess.

Beim primären Prozess erfolgt zuerst das Beschichten der erwähnten dimensionsstabilen Transferfolie durch ein geeignetes Auftragsverfahren, etwa mittels Walzen- oder Luftrakels, Rasterwalzenauftrag oder Sprühauftrag. Der sekundäre Prozess umfasst das Übertragen der Beschichtungspaste im unvernetzten Zustand von der Folie auf das Siebdruckgewebe mit anschließendem Aushärtungs- bzw. Vernetzungsprozess.

Dazu hat sich das Auftragen der Beschichtungspaste auf eine Druckschablone für den Siebdruck als besonders günstig erwiesen.

Nach weiteren Merkmalen der Erfindung soll das Beschichten der Gewebebahn vollflächig oder partiell durchgeführt werden. Vollflächig bedeutet hierbei, dass das Trägermaterial unabhängig von der Schablonen-Bildgröße, vollständig beschichtet wird, während bei einer partiellen Beschichtung die Beschichtungsfläche an die spätere Schablonen- oder Bildgröße angepasst ist.

Zum Herstellen einer siebdruckfähigen Schablone wird die Beschichtung auf dem Siebdruckrahmen mittels Laserstrahlen derart bearbeitet, dass das zu bedruckende Material wie bisher bedruckt zu werden vermag.

Mit der vorliegenden Erfindung fallen die Arbeitsgänge der Filmherstellung, des Belichtens und des Auswaschens der Schablone weg und werden durch das Lasergravieren ersetzt. Da beim Siebdruck eine besonders glatte Oberfläche der Beschichtung verlangt wird, muss das Beschichtungsverfahren entsprechend angepasst bzw. gewählt werden.

Entsprechend der Lehre nach der oben erwähnten EP 1 080 883 A2 sind verschiedene Materialzusammensetzungen möglich. Darüber hinausgehend sind erfindungsgemäß die Beschichtungssysteme durch Lösungs- oder Dispergiermittel oder durch die lasersensitiven Additive selbst in entsprechender Konzentration streichfähig modifiziert.

Die Beschichtungssysteme können sich im Rahmen der Erfindung wie folgt zusammensetzen:
- Wärmevernetzende Ein- oder Zweikomponentensysteme:
   - Basispolymere wie Polyurethan (PUR)/Isocyanat oder Silikon-Kautschuk;
   - Laserlicht absorbierende Additive;
   - Lösungs- bzw. Dispergiermittel.
- Kaltvernetzende Ein- oder Zweikomponentensysteme, jeweils mit:
   - Basispolymere wie Silikon-Kautschuk;
   - Laserlicht absorbierende Additive;
   - Lösungs- bzw. Dispergiermittel.
- UV-vernetzende Systeme:
   - Fotosensitive Emulsion auf Basis von Polyvinylalkohol (PVAL);
   - Laserlicht absorbierende Additive;
   - Lösungs- bzw. Dispergiermittel.

Im übrigen sind jene Additive bevorzugt Russ oder Eisenoxide.

Dank der erfindungsgemäßen Lehre wird die vom Erfinder gesehene Aufgabe in bestechender Weise gelöst.

## Patentansprüche

1. Verfahren zum Herstellen einer Siebdruckschablone, bei dem auf ein Druckgewebe eine Beschichtungspaste aufgebracht sowie anschließend einem Aushärtungs- bzw. Vernetzungsprozess unterzogen wird, wobei die Beschichtung auf dem Druckgewebe nachfolgend mittels Laserstrahlen bearbeitet wird,
**dadurch gekennzeichnet,**
**dass** die Beschichtungspaste aus lasergravierbarem Werkstoff besteht und auf eine dimensionsstabile Transferfolie aufgetragen sowie in unvernetztem Zustand von der Transferfolie auf das Druckgewebe übertragen sowie auf diesem mittels Laserstrahlen lasergraviert wird.

2. Verfahren nach Anspruch 1, **dadurch gekennzeichnet, dass** die Beschichtungspaste auf das Druckgewebe für den Siebdruck nach dem Spannen auf einem Siebdruckrahmen aufgetragen wird.

3. Verfahren nach Anspruch 1 oder 2, **dadurch gekennzeichnet, dass** das Beschichten vollflächig durchgeführt wird.

4. Verfahren nach Anspruch 1 oder 2, **dadurch gekennzeichnet, dass** das Beschichten partiell durchgeführt wird.

5. Verfahren nach wenigstens einem der vorausgehenden Patentansprüche, **gekennzeichnet durch** die Verwendung eines Beschichtungssystems aufweisend wärmevernetzende Zweikomponentensysteme:
(a) Basispolymere wie Polyurethan (PUR)/Isocyanat oder Silikon-Kautschuk;
(b) Laserlicht absorbierende Additive;
(c) Lösungs- bzw. Dispergiermittel.

6. Verfahren nach wenigstens einem der Ansprüche 1 bis 4, **gekennzeichnet durch** die Verwendung eines Beschichtungssystems aufweisend kaltvernetzende Zweikomponentensysteme:
(a) Basispolymere wie Silikon-Kautschuk;
(b) Laserlicht absorbierende Additive;
(c) Lösungs- bzw. Dispergiermittel.

7. Verfahren nach wenigstens einem der Ansprüche 1 bis 4, **gekennzeichnet durch** die Verwendung eines Beschichtungssystems aufweisend kaltvernetzende Einkomponentensysteme:
(a) Basispolymere wie Silikon-Kautschuk;
(b) Laserlicht absorbierende Additive;
(c) Lösungs- bzw. Dispergiermittel.

8. Verfahren nach wenigstens einem der Ansprüche 1 bis 4, **gekennzeichnet durch** die Verwendung eines Beschichtungssystems aufweisend wärmvernetzende Einkomponentensysteme:
(a) Basispolymere wie Polyurethan (PUR);
(b) Laserlicht absorbierende Additive;
(c) Lösungs- bzw. Dispergiermittel.

9. Verfahren nach wenigstens einem der Ansprüche 1 bis 4, **gekennzeichnet durch** die Verwendung eines Beschichtungssystems aufweisend UV-vernetzende Systeme:
(a) Fotosensitive Emulsionen auf Basis von Polyvinylalkohol (PVAL);
(b) Laserlicht absorbierende Additive;
(c) Lösungs- bzw. Dispergiermittel.

10. Verfahren nach wenigstens einem der Ansprüche 5 bis 9, **dadurch gekennzeichnet, dass** die Additive Russ oder Eisenoxide sind.

11. Verfahren nach wenigstens einem der Ansprüche 5 bis 9, **dadurch gekennzeichnet, dass** die Additive zur Gruppe der Benzophenone gehören.

## Claims

1. Method for manufacturing a screen for silk-screen printing, in which a coating paste is applied to a printing fabric and then subjected to a hardening or cross-linking process, the coating on the printing fabric subsequently being treated with laser beams,
**characterised in that**
the coating paste is made of laser-engravable material and applied to a dimensionally stable transfer film and transferred in the uncross-linked state from the transfer film to the printing fabric and laser-engraved on the latter with laser beams.

2. Method according to claim 1, **characterised in that** the coating paste is applied to the printing fabric for silk-screen printing after stretching over a silk-screen printing frame.

3. Method according to claim 1 or 2, **characterised in that** coating is carried out over the whole surface.

4. Method according to claim 1 or 2, **characterised in that** coating is carried out partially.

5. Method according to one or more of the preceding patent claims, **characterised by** the use of a coating system comprising heat-cross-linking two-component systems:
(a) base polymers such as polyurethane (PUR)/ isocyanate or silicone rubber;
(b) laser light-absorbing additives;
(c) solvents or dispersants.

6. Method according to one or more of claims 1 to 4, **characterised by** the use of a coating system comprising cold-cross-linking two-component systems:
(a) base polymers such as silicone rubber;
(b) laser light-absorbing additives;
(c) solvents or dispersants.

7. Method according to one or more of claims 1 to 4, **characterised by** the use of a coating system comprising cold-cross-linking single-component systems:
(a) base polymers such as silicone rubber;
(b) laser light-absorbing additives;
(c) solvents or dispersants.

8. Method according to one or more of claims 1 to 4, **characterised by** the use of a coating system comprising heat-cross-linking single-component systems:
(a) base polymers such as polyurethane (PUR);
(b) laser light-absorbing additives;
(c) solvents or dispersants.

9. Method according to one or more of claims 1 to 4, **characterised by** the use of a coating system comprising UV-cross-linking systems:
(a) photosensitive emulsions on the basis of polyvinyl alcohol (PVAL);
(b) laser light-absorbing additives;
(c) solvents or dispersants.

10. Method according to one or more of claims 5 to 9, **characterised in that** the additives are carbon black or iron oxides.

11. Method according to one or more of claims 5 to 9, **characterised in that** the additives belong to the group of benzophenones.

## Revendications

1. Procédé de fabrication d'un pochoir pour sérigraphie, dans lequel une pâte d'enduction est appliqué sur un tissu d'impression et est ensuite soumise à un processus de durcissement ou de réticulation, l'enduction sur le tissu d'impression étant ensuite soumise à un usinage par utilisation de rayons laser,
**caractérisé en ce que**
la pâte d'enduction est formé d'un matériau pouvant être gravé au laser et est appliquée sur une feuille de transfert dimensionnellement stable et est transférée, à l'état non réticulé, de la feuille de transfert au tissu d'impression, et est gravée au laser sur celui-ci en utilisant des rayons laser.

2. Procédé selon la revendication 1, **caractérisé en ce que** la pâte d'enduction est appliquée sur le tissu d'impression pour l'impression sérigraphique, après avoir effectué le montage sous tension mécanique sur un cadre d'impression sérigraphique.

3. Procédé selon la revendication 1 ou 2, **caractérisé en ce que** l'enduction est effectuée sur toute la surface.

4. Procédé selon la revendication 1 ou 2, **caractérisé en ce que** l'enduction est effectuée de façon partielle.

5. Procédé selon au moins l'une des revendications précédentes, **caractérisé par** l'utilisation d'un système d'enduction, présentant des systèmes à deux composants, réticulant sous l'effet de la chaleur :
(a) des polymères de base, tel que du polyuréthanne (PUR)/isocyanate ou un caoutchouc au silicone ;
(b) des additifs absorbant la lumière laser ;
(c) des solvants et/ou des dispersants.

6. Procédé selon au moins l'une des revendications 1 à 4, **caractérisé par** l'utilisation d'un système d'enduction présentant des systèmes bi-composants réticulant à froid :
(a) des polymères de base, tel que du caoutchouc au silicone ;
(b) des additifs absorbant la lumière laser ;
(c) des solvants et/ou des dispersants.

7. Procédé selon au moins l'une des revendications 1 à 4, **caractérisé par** l'utilisation d'un système d'enduction présentant des systèmes à monocomposants réticulant à froid :
(a) des polymères de base, tel que du caoutchouc au silicone ;
(b) des additifs absorbant la lumière laser ;
(c) des solvants et/ou des dispersants.

8. Procédé selon au moins l'une des revendications 1 à 4, **caractérisé par** l'utilisation d'un système d'enduction présentant des systèmes monocomposants réticulant sous l'effet de la chaleur :
(a) des polymères de base, tel que du polyuréthanne (PUR) ;
(b) des additifs absorbant la lumière laser ;
(c) des solvants et/ou des dispersants.

9. Procédé selon au moins l'une des revendications 1 à 4, **caractérisé par** l'utilisation d'un système d'enduction présentant des systèmes réticulant sous l'effet des UV :
(a) des émulsions photosensibles à base d'alcool polyvinylique (PVAL) ;
(b) des additifs absorbant la lumière laser ;
(c) des solvants et/ou des dispersants.

10. Procédé selon au moins l'une des revendications 5 à 9, **caractérisé en ce que** les additifs sont de la suie ou des oxydes de fer.

11. Procédé selon au moins l'une des revendications 5 à 9, **caractérisé en ce que** les additifs appartiennent au groupe des benzophénones.
